# EUROPÄISCHE PATENTANMELDUNG

(11) **EP 0 055 975 A1**
(43) Veröffentlichungstag der Anmeldung: **14.07.1982**
(21) Anmeldenummer: 81810524.9
(22) Anmeldetag: 31.12.1981
(51) Int. Cl.: D06L 1/14

(54) **Stabiles, wasserfreies Textilhilfsmittel und seine Verwendung bei der oxidativen Entschlichtung von cellulosehaltigen Fasermaterialien**

(30) Priorität: 06.01.1981 CH 32/81
(71) Anmelder: CIBA-GEIGY AG, 4002 Basel (CH)
(72) Erfinder: Abel, Heinz, CH-4153 Reinach (CH); Oxé, Josef, CH-4153 Reinach (CH)

(57) **Zusammenfassung**

Stabiles, wasserfreies Textilhilfsmittel, das mindestens
(A) ein anionisches Tensid,
(B) ein anorganisches Oxydationsmittel,
(C) ein Siloxanoxyalkylen-Copolymerisat und gegebenenfalls auch
(D) eine Verbindung, welche mit Metallionen wasserlösliche, farblose Komplexe bildet, und/oder
(E) ein polares organisches Lösungsmittel enthält.

Das anionische Tensid der Komponente (A) kann auch in Kombination mit einem nichtionogenen Tensid vorliegen. Das Hilfsmittelgemisch wird insbesondere bei der oxidativen Entschlichtung von cellulosehaltigen Fasermaterialien eingesetzt, welche vorzugsweise mit einem Bleichprozess kombiniert wird.

## Beschreibung

Die vorliegende Erfindung betrifft ein neues Textilhilfsmittel sowie seine Verwendung bei der Entschlichtung von cellulosehaltigen Fasermaterialien.

Es ist Aufgabe der Erfindung, ein stabiles Hilfsmittel zu schaffen, das zur Entfernung von Schlichten von Cellulosematerialien und deren Mischungen mit Synthesefasern geeignet ist und zudem gut netzt und in wässerigen Entschlichtungsflotten problemlos angewandt werden kann, d.h. weder den Eigenzerfall des Oxydationsmittels noch eine störende Schaumbildung verursacht.

Diese Aufgabe wird mit einem stabilen wasserfreien Textilhilfsmittel gelöst, das mindestens
(A) ein anionisches Tensid,
(B) ein anorganisches Oxydationsmittel und
(C) ein Siloxan-Oxyalkylen-Copolymerisat enthält.

Neben den genannten Komponenten (A), (B) und (C) kann das erfindungsgemässe Hilfsmittelgemisch noch zusätzlich
(D) eine Verbindung, welche mit Metallionen wasserlösliche farblose Komplexe bildet und/oder
(E) ein polares organisches Lösungsmittel enthalten.

Die Komponenten (A), (B), (C), (D) und (E) können als Einzelverbindungen oder als Gemische vorhanden sein.

Bevorzugte Hilfsmittelgemische enthalten alle angegebenen Komponenten (A), (B), (C), (D) und (E). Die anionischen Tenside der Komponente (A) können auch in Kombination mit einem nichtionogenen Tensid vorliegen.

Die anionischen Tenside der Komponente (A) sind vorzugsweise Derivate von Alkylenoxyaddukten, wie z.B. saure, Aethergruppen oder vorzugsweise Estergruppen von anorganischen oder organischen Säuren enthaltende Anlagerungsprodukte von Alkylenoxyden, besonders Aethylenoxyd und/oder Propylenoxyd oder auch Styroloxyd an aliphatische Kohlenwasserstoffreste mit insgesamt mindestens 4 Kohlenstoffatomen aufweisende organische Hydroxyl-, Carboxyl-, Amino- und/oder Amidoverbindungen bzw. Mischungen dieser Stoffe.Diese sauren Aether oder Ester können als freie Säuren oder als Salze, z.B. Alkalimetall-, Erdalkalimetall-, Ammonium- oder Aminsalze, vorliegen.

Die Herstellung dieser anionischen Tenside erfolgt nach bekannten Methoden, indem man z.B. an die genannten organischen Verbindungen mindestens 1 Mol, vorzugsweise mehr als 1 Mol, z.B. 2 bis 60 Mol, Aethylenoxyd oder Propylenoxyd oder alternierend in beliebiger Reihenfolge Aethylenoxyd oder Propylenoxyd anlagert und anschliessend die Anlagerungsprodukte veräthert bzw. verestert und gegebenenfalls die Aether bzw. die Ester in ihre Salze überführt. Als Grundstoffe kommen höhere Fettalkohole, .d.h. Alkanole oder Alkenole je mit 8 bis 22 Kohlenstoffatomen, zwei- bis sechswertige aliphatische Alkohole von 2 bis 9 Kohlenstoffatomen, alicyclische Alkohole, Phenylphenole, Benzylphenole, Alkylphenole mit einem oder mehreren Alkylsubstituenten, der bzw. die zusammen mindestens 4 Kohlenstoffatome aufweisen, Fettsäuren mit 8 bis 22 Kohlenstoffatomen, Amine, die aliphatische und/oder cycloaliphatische Kohlenwasserstoffreste von mindestens 8 Kohlenstoffatomen aufweisen, besonders derartige Reste aufweisende Fettamine, Hydroxyalkylamine, Hydroxyalkylamide und Aminoalkylester von Fettsäuren oder Dicarbonsäuren und höher alkylierter Aryloxycarbonsäuren in Betracht.

Beispielweise kommen als anionische Tenside in Frage:
- sulfatierte aliphatische Alkohole, deren Alkylkette 8 bis 18 Kohlenstoffatome aufweist, z.B. sulfatierter Laurylalkohol;
- sulfatierte ungesättigte Fettsäuren oder Fettsäureniederalkylester, die im Fettrest 8 bis 20 Kohlenstoffatome aufweisen, z.B. Rizinolsäure und solche Fettsäuren enthaltende Oele, z.B. Rizinusöl;
- Alkylsulfonate, deren Alkylkette 8 bis 20 Kohlenstoffatome enthält, z.B. Dodecylsulfonat;
- Alkylarylsulfonate mit geradkettiger oder verzweigter Alkylkette mit mindestens 6 Kohlenstoffatomen, z.B. Dodecylbenzolsulfonate oder 3,7-Diisobutyl-naphthalinsulfonate;
- Sulfonate von Polycarbonsäureestern, z.B. Dioctylsulfosuccinate oder Sulfosuccinamide;
- die als Seifen bezeichneten Alkalimetall-, Ammonium- oder Aminsalze von Fettsäuren mit 10 bis 20 Kohlenstoffatomen, z.B. Kolophoniumsalze;
- Ester von Polyalkoholen, insbesondere Mono- oder Diglyceride von Fettsäuren mit 12 bis 18 Kohlenstoffatomen, z.B. Monoglyceride der Laurin-, Stearin- oder Oelsäure, und
- die mit einer organischen Dicarbonsäure wie z.B. Maleinsäure,: oder Sulfobernsteinsäure, vorzugsweise jedoch mit einer anorganischen mehrbasischen Säure wie o-Phosphorsäure oder, Schwefelsäure in einen sauren Ester übergeführten Anlagerungsprodukte von 1 bis 60 Aethylenoxyd und/oder Propylenoxyd an Fettamine, Fettsäuren oder Fettalkohole je mit 8 bis 22 Kohlenstoffatomen, an Alkylphenole mit 4 bis 16 Kohlenstoffatomen in der Alkyl-kette oder an drei- bis sechswertige Alkanole mit 3 bis 6 Kohlenstoffatomen.

Gut geeignete anionische Tenside der Komponente (A) sind (a) saure Ester oder deren Salze eines Polyadduktes von 2 bis 30 Mol Aethylenoxyd an 1 Mol Fettalkohol mit 8 bis 22 Kohlenstoffatomen oder an 1 Mol eines Phenols, das mindestens eine Benzylgruppe, eine Phenylgruppe oder vorzugsweise eine Alkylgruppe mit mindestens 4 Kohlenstoffatomen aufweist, wie z.B. Benzylphenol, Dibenzylphenol, Dibenzyl-(nonyl)-phenol, o-Phenylphenol, Butylphenol, Tributylphenol, Octylphenol, Nonylphenol, Dodecylphenol oder Pentadecylphenol, und (b) sulfonierte 1-Benzyl-alkylbenzimidazole mit 8 bis 22 Kohlenstoffatomen im Alkylrest, wobei diese Komponenten (a) und (b) einzeln oder als Gemisch verwendet werden können.

Bevorzugte Komponenten (A) entsprechen der Formel worin R Alkyl oder Alkenyl mit 8 bis 22 Kohlenstoffatomen, Alkylphenyl mit 4 bis 16 Kohlenstoffatomen im Alkylteil oder o-Phenylphenyl, X den Säurerest einer anorganischen, Sauerstoff enthaltenden Säure wie z.B. Schwefelsäure oder vorzugsweise Phosphorsäure oder auch den Rest einer organischen Säure und m 2 bis 30, vorzugsweise 2 bis,15 bedeuten. Der Alkylrest im Alkylphenyl befindet sich vorzugsweise in para-Stellung. Die Alkylreste im Alkylphenyl können Butyl, Hexyl, n-Octyl, n-Nonyl, p-tert.Octyl, p-iso-Nonyl, Decyl oder Dodecyl sein. Bevorzugt sind die Alkylreste mit 8 bis 12 Kohlenstoffatomen, insbesondere die Octyl- oder Nonylreste.

Die Fettalkohole zur Herstellung der anionischen Tenside der Formel (1) sind z.B. solche mit 8 bis 22, insbesondere 8 bis 18 Kohlenstoffatomen, wie Octyl-, Decyl; Lauryl-, Tridecyl; Myristyl; Cetyl-, Stearyl-, Oleyl-, Arachidyl- oder Behenylalkohol.

Der Säurerest X leitet sich beispielsweise von niedermolekularen Dicarbonsäuren ab, wie z.B. von Maleinsäure, Malonsäure, Bernsteinsäure oder Sulfobernsteinsäure, und ist über eine Esterbrücke mit dem Aethylenoxyteil des Moleküls verbunden. Insbesondere leitet sich X jedoch von anorganischen mehrbasischen Säuren, wie Schwefelsäure und insbesondere Orthoph_{Q}sphorsäure ab. Der Säurerest X kann in Salzform, d.h. z.B. als Alkalimetall-, Ammonium- oder Aminsalz, vorliegen. Beispiele für solche Salze sind Lithium-, Natrium-, Kalium-, Ammonium-, Trimethylamin-, Aethanolamin-, Diäthanolamin- oder Triäthanolaminsalze.

Besonders bevorzugte Komponenten (A) sind anionische Tenside der Formel worin R₁ Octyl oder Nonyl bedeutet, m 2 bis 15 ist und X sich von Schwefelsäure oder vorzugsweise von o-Phosphorsäure ableitet und die Tenside als freie Säuren, Natrium- oder Ammoniumsalze vorliegen. Von besonderem Interesse ist der saure Phosphorsäureester des Anlagerungsproduktes von 5 bis 12 Mol Aethylenoxyd an 1 Mol p-Nonylphenol.

Die anionischen Tenside der Komponenten (A) können allein,als Mischungen untereinander oder auch als Kombination mit einem nicht- ionogenen Tensid eingesetzt werden.

Das nichtionogene Tensid ist vorteilhafterweise ein nichtionogenes Alkylenoxydanlagerungsprodukt von 1 bis 100 Mol Alkylenoxyd, z.B. Aethylenoxyd und/oder Propylenoxyd, an 1 Mol eines aliphatischen Monoalkohols mit mindestens 4 Kohlenstoffatomen, eines 3- bis 6-wertigen aliphatischen Alkohols, eines gegebenenfalls durch Alkyl oder Phenyl substituierten Phenols oder einer Fettsäure mit 8 bis 22 Kohlenstoffatomen.

Bei den aliphatischen Monoalkoholen zur Herstellung der nichtionogenen Tenside handelt es sich z.B. um wasserunlösliche Monoalkohole mit mindestens 4 Kohlenstoffatomen, vorzugsweise 8 bis 22 Kohlenstoffatomen. Diese Alkohole können gesättigt oder ungesättigt und verzweigt oder geradkettig sein und können allein oder im Gemisch eingesetzt werden. Es können natürliche Alkohole wie z.B. Myristylalkohol, Cetylalkohol, Stearylalkohol oder Oleylalkohol oder synthetische Alkohole wie insbesondere 2-Aethylhexanol, ferner Trimethylhexanol, Trimethylnonylalkohol, Hexadecylalkohol oder Alfole mit dem Alkylenoxyd umgesetzt werden.

Weitere aliphatische Alkohole, die mit Alkylenoxyd umgesetzt werden können, sind 3- bis 6-wertige Alkanole. Diese enthalten 3 bis 6 Kohlenstoffatome und sind insbesondere Glycerin,-Trimethylolpropan, Erythrit, Mannit, Pentaerythrit und Sorbit. Die 3- bis 6-wercigen Alkohole werden vorzugsweise mit Propylenoxyd oder Aethylenoxyd oder Gemischen dieser Alkylenoxyde umgesetzt.

Als gegebenenfalls substituierte Phenole eignen sich beispielsweise Phenol, o-Phenylphenol oder Alkylphenole, deren Alkylrest 1 bis 16, vorzugsweise 4 bis 12 Kohlenstoffatome aufweist. Beispiele dieser Alkylphenole sind p-Kresol, Butylphenol, Tributylphenol, Octylphenol, und besonders Nonylphenol.

Die Fettsäuren weisen vorzugsweise 8 bis 12 Kohlenstoffatome auf und können gesättigt oder ungesättigt sein, wie z.B. die Caprin-, Laurin-, Myristin-, Palmitin- oder Stearinsäure bzw. die Decen-, Dodecen-, Tetradecen-, Hexadecen-. Oel-, Linol-, Linolen- oder vorzugsweise Rizinolsäure.

Als nichtionogene Tenside seien beispielweise genannt:
- Anlagerungsprodukte von vorzugsweise 1 bis 30 Mol Alkylenoxyden, insbesondere Aethylenoxyd, wobei einzelne Aethylenoxydeinheiten durch substituierte Epoxyde, wie Styroloxyd und/oder Propylenoxyd, ersetzt sein können, an höhere ungesättigte oder gesättigte Fettalkohole, Fettsäuren, Fettamine oder Fettamide mit 8 bis 22 Kohlenstoffatomen oder an Phenylphenol oder Alkylphenole, deren Alkylreste mindestens 4 Kohlenstoffatome aufweisen;
- Alkylenoxyd-, insbesondere Aethylenoxyd- und/oder Propylenoxyd-Kondensationsprodukte;
- Umsetzungsprodukte aus einer 8 bis 22 Kohlenstoffatome aufweisenden Fettsäure und einem primären oder sekundären, mindestens eine Hydroxyniederalkyl- oder Niederalkoxyniederalkylgruppe aufweisenden Amin oder Alkylenoxyd-Anlagerungsprodukte dieser hydroxyalkylgruppenhaltigen Umsetzungsprodukte, wobei die Umsetzung so erfolgt, dass das molekulare Mengenverhältnis zwischen Hydroxyalkylamin und Fettsäure 1: 1 und grösser als 1, z.B. 1,1:1 bis 2:1 sein kann, und
- Anlagerungsprodukte von Propylenoxyd an einen drei- bis sechswertigen aliphatischen Alkohol von 3 bis 6 Kohlenstoffatomen, z.B. Glycerin oder Pentaerythrit, wobei die Polypropylenoxyaddukte ein durchschnittliches Molekulargewicht von 250 bis 1800, vorzugsweise 400 bis 900, aufweisen.

Gut geeignete nichtionogene Tenside sind Anlagerungsprodukte von 2 bis 15 Mol Aethylenoxyd an 1 Mol Fettalkohol oder Fettsäure mit jeweils 8 bis 22 Kohlenstoffatomen oder an 1 Mol Alkylphenol mit insgesamt 4 bis 12 Kohlenstoffatomen im Alkylteil oder Fettsäuredialkanolamide mit 8 bis 22 Kohlenstoffatomen im Fettsäurerest.

Als anorganische Oxydationsmittel der Komponente (B) können Chlorate, Jodate, Chlorite, Bromite, Nitrite und insbesondere Peroxydverbindungen in Betracht kommen. Beispiele derartiger Oxydationsmittel sind Wasserstoffperoxyd, Alkalimetallperoxyde, Alkalimetallperbo- rate, Alkalimetallpercarbonate, Alkalimetallpersulfate, Alkalimetallpersilikate, Alkalimetallperphosphate, Ammoniumpersulfat, Alkalimetallchlorite, Alkalimetallbromite, Alkalimetallnitrite, Alkalimetalljodate, Alkalimetallhypochlorite, wobei als Alkalimetall vor allem Natrium oder Kalium gemeint sind. Das besonders bevorzugte Oxydationsmittel ist Natriumpersulfat (Na₂S₂O₈/Natriumperoxydisulfat). Bei den Siloxanoxyalkylen-Copolymerisaten, die als Komponente (C) verwendet werden, handelt es sich um Polyäthersiloxane, welche zweckmässigerweise einen Trübungspunkt bei etwa 20 bis 70°C, vorzugsweise 25 bis 50°C aufweisen. Der Glykolgehalt bestehend aus Oxyäthylengruppen oder Oxyäthylen- und Oxypropylengrüppen ist vorteilhafterweise von 35 bis 85, vorzugsweise 40 bis 75 Gewichtsprozent, bezogen auf das gesamte Gewicht des Polyäthersiloxans. Die als Komponente (C) in Frage kommenden Siloxanoxyalkylen-Copolymerisate können beispielsweise aus halogensubstituierten Organopolysiloxanen und Alkalimetallsalzen von Polyoxyalkylen, z.B. Polyäthylen- und/oder Polypropylenglykolen hergestellt werden.

Solche Polyäthersiloxane können durch die Formel dargestellt werden, worin q 3 bis 50, zweckmässigerweise 3 bis 25, r 2 oder 3, s 0 bis 15, t 1 bis 25, x 3 bis 10 und R₂ Alkyl mit 1 bis 4 Kohlenstoffatomen, vorzugsweise Methyl, sind.

Derartige Polyäthersiloxane sind z.B. in der DE-AS 1 719 328 sowie in den US-PSen 2 834 748, 3 389 160 und 3 505 377 beschrieben.

Weitere Polyäthersiloxane, welche als Komponente (C) verwendet werden können, entsprechen der Formel worin R₂ und R₃ je Alkyl mit 1 bis 4 Kohlenstoffatomen, vorzugsweise Methyl, a 1 bis 20, b 2 bis 20, c 2 bis 50, d 1 oder 2 und m 2 bis 5 bedeuten.

Derartige Siloxanverbindungen sind in der DE-AS 1 795 557 beschrieben.

Bevorzugte Hilfsmittel enthalten mindestens folgende Komponenten:
(Aa) einen sauren Ester, vorzugsweise Phosphorsäureester, oder dessen Salz eines Polyadduktes von 2 bis 20 Mol Aethylenoxyd an 1 Mol eines Fettalkohols von 8 bis 18 Kohlenstoffatomen oder an 1 Mol eines p-Alkylphenols mit 4 bis 16 Kohlenstoffatomen im Alkylrest oder ein Gemisch dieser sauren Ester,
(Bb) eine Peroxydverbindung, insbesondere Natriumpersulfat und
(Cc) ein Siloxan-Oxyalkylen-Copolymerisat mit einem Trübungspunkt bei 25 bis 50°C.

Ausser den Komponenten (A), (B) und (C) kann das neue Textilhilfsmittel zusätzlich als Komponente (D) auch Verbindungen, welche mit Metallionen wasserlösliche farblose Komplexe bilden, enthalten. Als derartige chelatbildende Verbindungen kommen anorganische komplexbildende _{V}er- bindungen, wie wasserlösliche Polyphosphate oder Polymetaphosphate und vorzugsweise deren Alkalimetallsalze und Magnesiumsalze in Betracht, vor allem jedoch organische komplexbildende Verbindungen und in erster Linie basische Stickstoffverbindungen, welche mindestens zwei stickstoffgebundene, gegebenenfalls weitersubstituierte Phosphonatmethyl- oder Carboxymethylgruppen enthalten. Es handelt sich bei diesen bevorzugten Stickstoffverbindungen insbesondere um Aminoalkylenessigsäuren, Aminocycloalkylenessigsäuren sowie um Aminoalkylenphosphonsäuren, N-Sulfoalkanaminophosphonsäuren, wie z.B. um Nitrilotriessigsäure, Aethylendiaminotetraessigsäure, β-Hydroxyäthyl-äthylendiaminotriessigsäure, Cyclohexylendiaminotetraessigsäure, Diäthylentriaminopentaessigsäure bzw. Nitrilo-tris-(methylenphosphonsäure), 1-Aminoäthan-1,1-diphosphonsäure, N-Sulfoäthan-1-amino-äthan-1,1-diphosphonsäure, 1-Hydroxy-3-amino-propan-1,1-diphosphonsäure, Aethylendiamino-tetra(methylen- phosphonsäure), Diäthylen-triamino-penta(methylenphosphonsäure), Hexamethylendiamino-tetra(methylenphosphonsäure)sowie um die wasserlöslichen Salze z.B. Natriumsalze oder Magnesiumsalze dieser Säuren.

Weitere definitionsgemässe organische komplexbildende Substanzen sind z.B. Hydroxylgruppen enthaltende Polycarbonsäuren wie die Zitronen-oder Gluconsäure sowie wasserlösliche Homopolymerisate der Acrylsäure oder Maleinsäure, vor allem Polymaleinsäureanhydrid sowie Copolymerisate der Acrylsäure mit Methacrylsäure, Methacrylnitril, Acrylsäureester, Methacrylsäureester und Copolymerisate aus Maleinsäure und Styrol, Maleinsäure und einem Vinylester oder Maleinsäure und einem Vinyläther und vorzugsweise deren wasserlösliche oder Alkalimetall-oder Ammoniumsalze. Die bevorzugte mit Metallionen wasserlösliche farblose Komplexe bildende Verbindung ist Aethylendiamintetraessigsäure bzw. deren wasserlösliche Salze, beispielsweise deren Alkalimetallsalze, insbesondere das Di-, Tri- und/oder Tetranatriumsalz.

Zusätzlich können die erfindungsgemässen Textilhilfsmittel als polares Lösungsmittel (E) ein mit Wasser mischbares organisches Lösungsmittel enthalten. Ein solcher Zusatz dient dazu, die Löslichkeit der Präparation bei der Anwendung zu verbessern. Beispiele von mit Wasser mischbaren organischen Lösungsmitteln sind aliphatische Cₗ-C₄-Alkohole wie Methanol, Aethanol oder die Propanole; Alkylenglykole wie Aethylenglykol oder Propylenglykol; Monoalkyläther von Glykolen wie Aethylenglykolmonomethyl-, -äthyl- oder-butyläther und Diäthylenglykolmonomethyl- oder -äthyläther; Ketone wie Aceton, Methyläthylketon, Cyclohexanon, Diacetonalkohol; Aether und Acetale wie Diisopropyläther, Diphenyloxyd, Dioxan, Tetrahydrofuran, ferner Tetrahydrofurfurylalkohol, Pyridin, Acetonitril, y-Butyrolacton, N-methylpyrrolidon, N,N-Dimethylformamid, N,N-Dimethylacetamid, Tetramethylharnstoff, Tetramethylensulfon u.a. Auch Mischungen der genannten Lösungsmittel können verwendet werden. Bevorzugt ist Propylenglykol.

Die neuen Hilfsmittelgemische können durch einfaches Verrühren der genannten Komponenten (A), (B), (C)' und gegebenenfalls (D) und/oder (E) hergestellt werden. Die Herstellung der neuen Hilfsmittelgemische erfolgt jedoch vorzugsweise dadurch, dass man das Oxydationsmittel (B),z.B. ein Persulfat,und die Komponente (A) (anionisches Tensid oder Kombination eines anionischen und nichtionogenen Tensides) vermahlt, was vorteilhafterweise in herkömmlichen Nasszerkleinerungs,apparaten, z.B. in einer Kugelmühle,Perlmühle, Schwingmühle oder Sandmühle erfolgen kann, und die restlichen Komponenten (C) und gegebenenfalls (D) und (E) und allfällige weitere Hilfsstoffe vorgängig, während oder auch erst nach dem Mahlprozess zugibt. Man erhält somit eine lagerstabile wasserfreie Formulierung, welche überhaupt keine Sedimentation und kein Serum an der Oberfläche zeigt. Zudem ist sie gut handhabbar, indem sie gut fliessfähig und in wässerigen Flotten leicht löslich ist.

Das erfindungsgemässe Hilfsmittelgemisch enthält mit Vorteil, jeweils bezogen auf das gesamte Gemisch,
5 bis 60 Gewichtsprozent der Komponente (A)
10 bis 80 Gewichtsprozent der Komponente (B)
0,5 bis 10 Gewichtsprozent der Komponente (C)
0 bis 50, vorzugsweise 5 bis 25 Gewichtsprozent der Komponente (D) und
0 bis 50, vorzugsweise 10 bis 40 Gewichtsprozent der Komponente (E).

Die neuen Hilfsmittelgemische stellen stabile flüssige Formulierungen dar, welche sich insbesondere zur Entschlichtung von cellulosehaltigen Fasermaterialien eignen. Sie können gleichzeitig netzwirkende und komplexierende Eigenschaften aufweisen, so dass sie auch als Kom- • plexierungsmittel zur Bindung der beispielsweise im Cellulosematerial, vor allem in der Rohbaumwolle, vorhandenen Verunreinigungen oder natürlichen Bestandteile wie z.B. Calcium- und Magnesiumsalze, eingesetzt werden können.

Gegenstand der vorliegenden Anmeldung ist demnach auch ein Verfahren zur Entschlichtung, insbesondere zur oxydativen Entschlichtung von cellulosehaltigen Fasermaterialien. Das Verfahren ist dadurch gekennzeichnet, dass man diese Materialien in Gegenwart des erfindungsgemässen Hilfsmittels und in wässerigem alkalischem Medium behandelt.

Die Einsatzmengen, in denen das erfindungsgemässe Hilfsmittelgemisch den Behandlungsflotten zugesetzt wird, bewegen sich zwischen 2 bis 30 g, vorzugsweise '5 bis 20 g pro Liter Behandlungsflotte.

Die Entschlichtungsflotte kann noch weitere Zusätze enthalten, z.B. Seifen, Fettlöserprodukte, Magnesiumchlorid, insbesondere jedoch Alkalien. Als Alkali wird vorzugsweise Natriumhydroxyd verwendet, das zur Erhaltung eines pH-Wertes von 8 bis 10 eingesetzt wird. Weitere Alkalimetallhydroxide wie Kaliumhydroxid sowie auch Ammoniak oder Alkalimetallsalze wie z.B. Natriumcarbonat oder Natriumbicarbonat können verwendet werden.

Als Cellulosematerial kommt insbesondere unvorbehandelte natürliche Cellulose in Betracht, wie z.B. Hanf, Leinen, Jute, Zellwolle, Viskose, Azetatreyon, native Cellulosefaser und insbesondere Rohbaumwolle, sowie Fasermischungen, z.B. solche aus Polyacrylnitril/Baumwolle oder Polyester/Baumwolle. Das Cellulosematerial kann dabei in den verschiedensten Verarbeitungsstadien vorliegen, z.B. als loses Material, Garn, Gewebe oder Gewirke.

Die wässerigen Behandlungsflotten können in bekannter Weise auf die Fasermaterialien aufgebracht werden, vorteilhaft durch Imprägnieren am Foulard, wobei die Flottenaufnahme etwa 50 bis 120 Gew.Z beträgt. Als Foulerdierverfahren eignen sich insbesondere das Pad-Steam-Verfahren und das Pad-Thermofixverfahren.

Die Imprägnierung kann bei 20 bis 60°C, vorzugsweise jedoch bei Raumtemperatur, vorgenommen werden. Nach der Imprägnierung und Abquetschung wird das Cellulosematerial gegebenenfalls nach einer Zwischentrocknung, einer Hitzebehandlung, z.B. bei Temperaturen von 95 bis 210°C unterworfen. Beispielsweise kann die Hitzebehandlung nach einer Zwischentrocknung der Ware bei 80 bis 120°C, durch Thermofixieren bei einer Temperatur von 120 bis 210°C, vorzugsweise 140 bis 180°C, durchgeführt werden. Vorzugsweise erfolgt die Hitzebehandlung direkt, d.h. ohne Zwischentrocknung, durch Dämpfen bei 95 bis 120°C, vorzugsweise 100 bis 106°C.

Je nach Art der Hitzeentwicklung und des Temperaturbereiches kann die Hitzebehandlung 30 Sekunden bis 10 Minuten dauern. Falls es erwünscht wird, kann das imprägnierte und abgepresste Cellulosematerial vor der Hitzebehandlung auch aufgerollt, gegebenenfalls mit einer Plastikfolie verpackt,und bei Raumtemperatur 1 bis 24 Stunden gelagert werden.

Im Anschluss an die Hitzebehandlung kann man das entschlichtete Cellulosematerial noch auswaschen und absäuern, z.B. mit Essigsäure.

Vorteilhafterweise wird das erfindungsgemässe Entschlichtungsverfahren mit einem Bleichprozess kombiniert, der vor, während oder nach dem Entschlichtungsvorgang durchgeführt werden kann. Vorzugsweise erfolgt die kombinierte Bleiche während oder nach der Entschlichtung das Textilmaterials. Im letzteren Falle wird das Substrat nach dem Entschlichtungsvorgang mit einer wässerigen Flotte behandelt, welches Wasserglas (Natriumsilikat), Alkalihydroxide und Peroxide enthält, und nochmals einer Hitzebehandlung, oder einem Kaltlagerverfahren unterworfen.

Anstelle der Peroxidbleiche kann auch eine Bleiche mit Alkalihypochloriten z.B. Natriumhypochlorit oder Natriumchlorit erfolgen. Bei einem Kaltlager-Verfahren wie z.B. einer Peroxidkaltlagerbleiche wird das Textilmaterial mit einer Flotte, welche nochmals das erfindungsgemässe Hilfsmittel sowie Wasserglas, Alkalihydroxide, Wasserstoffperoxid und gegebenenfalls Magnesiumchlorid enthält, imprägniert und dann 16 bis 24 Stunden kalt gelagert und anschliessend gewaschen. Die Bleiche des Textilmaterials während des Entschlichtungs-Vorganges kann unter gleichzeitiger Verwendung des erfindungsgemässen Hilfsmittels und der obigen Bleichzusätze durchgeführt werden. Vorzugsweise erfolgt die gleichzeitige Entschlichtung und Bleiche des Textilmaterials in einem einzigen Arbeitsgang unter Verwendung des erfindungsgemässen Hilfsmittels, obiger Bleichzusätze und einer weiteren wässerigen Zubereitung, welche neben Magnesiumchlorid nicht-ionogene Tenside oder eine Mischung aus nicht-ionogenen und anionischen Tensiden enthält. Als anionische und nicht-ionogene Tenside können die eingangs genannten Tensidverbindungen eingesetzt werden, die einzeln oder in Kombinationen miteinander vorliegen.

Bevorzugte Tensidkombinationen für die Peroxidbleiche bestehen aus Alkylphenoloxäthylaten, Fettalkoholoxäthylaten und sulfonierten 1-Benzyl-2-alkylbenzimidazolen mit 8 bis 22 Kohlenstoffatomen im Alkylrest.

Man erhält nach dem erfindungsgemässen Verfahren Cellulosematerialien, welche von Schlichtemitteln oder -rückständen wie native Stärke, Stärkeäthern, Alginaten, Polyacrylsäure, Polyvinylalkoholen, Leim-oder Eiweissschlichten und von natürlichen Begleitstoffen wie Erdalkaliverbindungen, welche in Form von Kalkablagerungen vorliegen können, sowie von weiteren Verunreinigungen weitgehend frei sind.

Das Cellulosematerial zeigt ein ruhiges Warenbild und besitzt einen angenehm weichen Griff und eine gute Wiederbenetzbarkeit. Die Ware neigt nicht zum Stäuben. Des weiteren tritt bei der Behandlung des Cellulosematerials in Gegenwart des erfindungsgemässen Hilfsmittelgemisches kein störendes Schäumen auf.

In den folgenden Beispielen beziehen sich die Prozentsätze, wenn nichts anderes angegeben ist, auf das Gewicht.

Die folgenden Anlagerungsprodukte sind Beispiele für die Komponente (A).

### Anionische Komponenten (A)

A Ammoniumsalz des sauren Schwefelsäureesters des Anlagerungsproduktes von 2 Mol Aethylenoxyd an 1 Mol Alfol (1014);
A₂ Ammoniumsalz des sauren Schwefelsäureesters des Anlagerungsproduktes von 2 Mol Aethylenoxyd an 1 Mol Stearylalkohol;
A₃ Ammoniumsalz des sauren Schwefelsäureesters des Anlagerungsproduktes von 3 Mol Aethylenoxyd an 1 Mol 2-Aethyl-hexanol;
A₄ Ammoniumsalz des sauren Schwefelsäureesters des Anlagerungsproduktes von 15 Mol Aethylenoxyd an 1 Mol Stearylalkohol;
A₅ Ammoniumsalz des sauren Schwefelsäureesters des Anlagerungsproduktes von 3 Mol Aethylenoxyd an 1 Mol Tridecylalkohol;
A₆ Ammoniumsalz des sauren Schwefelsäureesters des Anlagerungsproduktes von 4 Mol Aethylenoxyd an 1 Mol Hydroabietylalkohol;
A₇ Ammoniumsalz des sauren Schwefelsäureesters des Anlagerungsproduktes von 3 Mol Aethylenoxyd an 1 Mol Alfol (2022);
A₈ Ammoniumsalz des sauren Schwefelsäureesters des Anlagerungsproduktes von 3 Mol Aethylenoxyd an 1 Mol Laurylalkohol;
A Di-(β-hydroxy-äthyl-)aminsalz des sauren Schwefelsäureesters des Anlagerungsproduktes von 3 Mol Aethylenoxyd an 1 Mol Laurylalkohol;
A₁₀ Natriumsalz des sauren Schwefelsäureesters des Anlagerungsproduktes von 2 Mol Aethylenoxyd an 1 Mol Laurylalkohol;
A₁₁ Natriumsalz des sauren Schwefelsäureesters des Anlagerungsproduktes von 3 Mol Aethylenoxyd an 1 Mol Laurylalkohol;
A₁₂ Saurer Phosphorsäureester des Anlagerungsproduktes von 5 Mol Aethylenoxyd an 1 Mol 2-Aethyl-n-hexanol;
A₁₃ Ammoniumsalz des sauren Schwefelsäureesters des Anlagerungsproduktes von 3 Mol Aethylenoxyd an 1 Mol Butylphenol;
A₁₄ Ammoniumsalz des sauren Schwefelsäureesters des Anlagerungsproduktes von 5 Mol Aethylenoxyd an 1 Mol Tributylphenol;
A₁₅ Ammoniumsalz des sauren Schwefelsäureesters des Anlagerungsproduktes von 2 Mol Aethylenoxyd an 1 Mol Nonylphenol;
A₁₆ Ammoniumsalz des sauren Schwefelsäureesters des Anlagerungsproduktes von 10 Mol Propylenoxyd und 10 Mol Aethylenoxyd an 1 Mol Nonylphenol;
A₁₇ Ammoniumsalz des sauren Schwefelsäureesters des Anlagerungsproduktes von 35 Mol Aethylenoxyd an 1 Mol Nonylphenol;
A₁₈ Ammoniumsalz des sauren Schwefelsäureesters des Anlagerungsproduktes von 50 Mol Aethylenoxyd an 1 Mol Nonylphenol;
A₁₉ Ammoniumsalz des sauren Schwefelsäureesters des Anlagerungspro- . duktes von 15 Mol Propylenoxyd an 1 Mol Nonylphenol;
A₂₀ Ammoniumsalz des sauren Schwefelsäureesters des Anlagerungsproduktes von 6 Mol Aethylenoxyd an 1 Mol Dodecylphenol;
A₂₁ Ammoniumsalz des sauren Schwefelsäureesters des Anlagerungsproduktes von 6 Mol Aethylenoxyd an 1 Mol Pentadecylphenol;
A₂₂ Ammoniumsalz des sauren Schwefelsäureesters des Anlagerungsproduktes von 8 Mol Aethylenoxy an 1 Mol o-Phenylphenol;
A₂₃ Natriumsalz des sauren Maleinsäureesters des Anlagerungsproduktes von 2 Mol Aethylenoxyd an 1 Mol p-Nonylphenol;
A₂₄ Natriumsalz des sauren Monosulfobernsteinsäureesters des Aₙₗa-gerungsproduktes von 2 Mol Aethylenoxyd an 1 Mol p-Nonylphenol;
A₂₅ Ammoniumsalz des sauren Phosphorsäureesters des Anlagerungsproduktes von 2 Mol Aethylenoxyd an 1 Mol Nonylphenol;
A₂₆ saurer Phosphorsäureester des Anlagerungsproduktes von 10 Mol Aethylenoxyd an 1 Mol p-Nonylphenol;
A₂₇ Natriumsalz des sauren Schwefelsäureesters des Anlagerungsproduktes von 15 Mol Aethylenoxyd an 1 Mol Dibenzyl-(nonyl)-phenol;
A 28 Natriumsalz des sauren Schwefelsäureesters des Anlagerungsproduktes von 12 Mol Aethylenoxyd an 1 Mol Dibenzylphenol;

### Nichtionogene Komponente (AN)

AN₁ Anlagerungsprodukt von 6 Mol Aethylenoxyd an 1 Mol 2-Aethyl- hexanol;
AN₂ Anlagerungsprodukt von 5 Mol Aethylenoxyd an 1 Mol 2-Aethyl- hexanol;
AN₃ Anlagerungsprodukt von 15 Mol Aethylenoxyd an 1 Mol Stearylalkohol;
AN₄ Anlagerungsprodukt von 3 Mol Aethylenoxyd an 1 Mol Alfol (8-10);
AN₅ Anlagerungsprodukt von 5 Mol Aethylenoxyd an 1 Mol Hexadecylalkohol;
AN₆ Anlagerungsprodukt von 18 Mol Aethylenoxyd an 1 Mol Oleylalkohol;
AN₇ Anlagerungsprodukt von 6 Mol Aethylenoxyd an 2 Mol Butyl-Phenol;
AN₈ Anlagerungsprodukt von 6 Mol Aethylenoxyd an 2 Mol p-Kresol;
AN₉ Anlagerungsprodukt von 6 Mol Aethylenoxyd an 1 Mol Tributylphenol;
AN₁₀ Anlagerungsprodukt von 8 Mol Aethylenoxyd an 1 Mol Octylphenol;
AN₁₁ Anlagerungsprodukt von 9 Mol Aethylenoxyd an 1 Mol Nonylphenol;
AN₁₂ Anlagerungsprodukt von 6 Mol Aethylenoxyd an 1 Mol Nonylphenol;
AN₁₃ Anlagerungsprodukt von 8 Mol Aethylenoxyd an 1 Mol Nonylphenol;
AN₁₄ Anlagerungsprodukt von 15 Mol Aethylenoxyd an 1 Mol Oleylalkohol;
AN₁₅ Anlagerungsprodukt von 12 Mol Aethylenoxyd an 1 Mol Oleinsäure;
AN₁₆ Anlagerungsprodukt von 8 Mol Aethylenoxyd an 1 Mol o-Phenylphenol;
AN₁₇ Anlagerungsprodukt von 5 Mol Aethylenoxyd und 5 Mol Propylenoxyd an 1 Mol Alfol 12-14.
AN₁₈ Blockpolymerisat bestehend aus 20% Ethylenoxid und 80% Propylenoxid und einem Molekulargewicht von 4000 bis 5000.

Beispiel 1: Ein Gewebe aus Rohbaumwolle wird in einem Foulard bei Raumtemperatur mit einer wässerigen Zubereitung imprägniert, welche 12 g/1 einer Präparation (1) bestehend aus enthält. Die Flottenaufnahme beträgt 100%. Nach dem Foulardieren wird das.Gewebe aufgerollt und 2 Stunden bei Raumtemperatur gelagert. Hierauf wird das Gewebe während 1 Minute bei 110°C mit gesättigtem Dampf gedämpft und auf der Waschmaschine dreimal jeweils 1 Minute bei 98°C, 70°C und kalt nachgewaschen. Schliesslich wird die Ware abgepresst und getrocknet. Ein Kontrolltest zeigt, dass die Ware gut entschlichtet ist und praktisch keine Stärkerückstände mehr enthält.
Beispiel 2: Ein geschlichtetes Baumwollgewebe (Rohbaumwolle) wird im Imprägnierteil einer Kontinuewaschmaschine 1 Minute mit einer wässerigen Zubereitung imprägniert, welche enthält. Nach dem Imprägnieren wird die Ware auf eine Flottenaufnahme von 100% abgequetscht und während 5 Minuten bei 100-103°C im Sattdampf gedämpft. Hierauf wird die Ware zunächst bei Kochtemperatur gespült und dann kalt ausgewaschen und mit Essigsäure behandelt. Schliesslich wird die Ware abgepresst und getrocknet. Man erhält ein Gewebe, das von Schlichterückständen, Samenschalen und weiteren Verunreinigungen frei ist.
Beispiel 3: Verfährt man wie in Beispiel 2 angegeben, ersetzt jedoch die 15 g/1 der Präparation (1) durch dieselbe Menge folgender Präparation (2) der Zusammensetzung und führt die Behandlung wie im Beispiel 2 beschrieben durch, so erhält man ebenso ein Gewebe, das von Schlichterückständen und weiteren Verunreinigungen frei ist.
Beispiel 4: Ein Rohbaumwollegewebe wird in einem Foulard bei einem Abquetscheffekt von 100% mit einer wässerigen Zubereitung imprägniert, welche enthält. Die imprägnierte Ware wird während 1 1/2 Minuten bei 100-103°C im Sattdampf gedämpft. Hierauf wird das Gewebe nochmals mit einer wässerigen Flotte, welche enthält, bei einem Abquetscheffekt von 100% foulardiert und 5 Minuten bei 100-103°C im Sattdampf gedämpft. Anschliessend wird das Gewebe heiss und kalt gespült, mit Essigsäure behandelt, abgepresst und getrocknet. Man erhält eine schön gebleichte, saubere und von Schlichterückständen befreite Ware.
Beispiel 5: Ein Gewebe aus Rohbaumwolle wird in einem Foulard bei Raumtemperatur mit einer wässerigen Zubereitung imprägniert, welche 10 g/l der Präparation (1), 10 g/l einer Kombination bestehend aus sowie 25 g/l Wasserglas 38°Bé, 10 g/1 Natriumhydroxyd und 40 g/1 Wasserstoffperoxyd 35% enthält. Die Flottenaufnahme beträgt 100%. Nach dem Foulardieren wird das Gewebe aufgerollt und 12 Stunden bei Raumtemperatur gelagert. Hierauf wird das Gewebe während 2 Minuten bei 100-103°C mit gesättigtem Dampf gedämpft und auf der Waschmaschine dreimal jeweils 1/2 bis 1 Minute bei 98°C, 70°C und kalt nachgewaschen. Schliesslich wird die Ware abgepresst und getrocknet. Ein Kontrolltest zeigt, dass die Ware gut entschlichtet ist sowie einen hohen Weissgrad und eine sehr gute Saugfähigkeit aufweist.
Beispiel 6: Ein Gewebe aus Rohbaumwolle wird in einem Foulard bei Raumtemperatur mit einer wässerigen Zubereitung imprägniert, welche enthält. Die Flottenaufnahme ist 100%. Nach einer Lagerzeit von 4 Stunden im aufgerollten Zustand wird das Gewebe 15 Sekunden kochend, 15 Sekunden bei 70°C und 15 Sekunden kalt ausgewaschen und anschliessend auf übliche Weise mercerisiert. Anschliessend wird das Gewebe gemäss einem Kaltlagerprozess gebleicht. Das Gewebe wird auf einer Imprägnierungsvorrichtung bei einer Flottenaufnahme von 100% mit einer Imprägnierflotte behandelt, welche enthält. Nach einer Lagerzeit von 24 Stunden bei Raumtemperatur wird das Gewebe nochmals wie oben beschrieben ausgewaschen. Das so behandelte Gewebe weist einen hohen Weissgrad und eine sehr gute Wiederbenetzbarkeit auf.

## Patentansprüche

1. Stabiles, wasserfreies Textilhilfsmittel, dadurch gekennzeichnet, dass es mindestens
(A) ein anionisches Tensid
(B) ein anorganisches Oxydationsmittel und
(C) ein Siloxanoxyalkylen-Copolymerisat enthält.

2. Hilfsmittel gemäss Anspruch 1, dadurch gekennzeichnet, dass es zusätzlich
(D) eine Verbindung, welche mit Metallionen wasserlösliche, farblose Komplexe bildet, enthält.

3. Hilfsmittel gemäss einem der Ansprüche 1 und 2, dadurch gekennzeichnet, dass es zusätzlich
(E) ein polares organisches Lösungsmittel
enthält.

4. Hilfsmittel gemäss einem der Ansprüche 1 bis 3, dadurch gekennzeichnet, dass es die Komponenten (A), (B), (C), (D) und (E) enthält.

5. Hilfsmittel gemäss einem der Ansprüche 1 bis 4, dadurch gekennzeichnet, dass die Komponente (A) einen sauren Ester oder dessen Salz eines Polyadduktes von 2 bis 30 Mol Aethylenoxyd an 1 Mol Fettalkohol mit 8 bis 22 Kohlenstoffatomen oder an 1 Mol eines Phenols, das mindestens eine Benzylgruppe, Phenylgruppe oder Alkylgruppe mit mindestens 4 Kohlenstoffatomen enthält, ist.

6. Hilfsmittel gemäss Anspruch 5, dadurch gekennzeichnet, dass die Komponente (A) ein anionisches Tensid der Formel ist, worin R Alkyl oder Alkenyl mit 8 bis 22 Kohlenstoffatomen, o-Phenylphenyl oder Alkylphenyl mit 4 bis 16 Kohlenstoffatomen im Alkylteil, X den Säurerest einer anorganischen, Sauerstoff enthaltenden Säure oder einer organischen Säure und m 2 bis 30 bedeuten und das Tensid als freie Säure, Ammoniumsalz oder Alkalimetallsalz vorliegt.

7. Hilfsmittel gemäss Anspruch 6, dadurch gekennzeichnet, dass die Komponente (A) ein anionisches Tensid der Formel ist, worin R₁ Octyl oder Nonyl und m 2 bis 15 bedeuten und X₁ sich von Schwefelsäure oder o-Phosphorsäure ableitet und das Tensid als freie Säure, Natrium- oder Ammoniumsalz vorliegt.

8. Hilfsmittel gemäss einem der Ansprüche 1 bis 7, dadurch gekennzeichnet, dass als Komponente (A) eine Mischung aus einem anionischen und einem nichtionogenen Tensid vorhanden ist.

9. Hilfsmittel gemäss einem der Ansprüche 1 bis 8, dadurch gekennzeichnet, dass als 0xydationsmittel eine anorganische Peroxyverbindung und vorzugsweise Natriumpersulfat verwendet wird.

10. Hilfsmittel gemäss einem der Ansprüche 1 bis 9, dadurch gekennzeichnet, dass als Komponente (C) ein Polyäthersiloxan mit einem Trübungspunkt bei 20 bis 70°C, vorzugsweise 25 bis 50°C, verwendet wird.

11. Hilfsmittel gemäss Anspruch 1, dadurch gekennzeichnet, dass es mindestens
(Aa) einen sauren Ester, vorzugsweise Phosphorsäureester oder dessen Salz eines Polyadduktes von 2 bis 20 Mol Aethylenoxyd an 1 Mol eines Fettalkohols mit 8 bis 18 Kohlenstoffatomen oder an 1 Mol eines p-Alkylphenols mit 4 bis 16 Kohlenstoffatomen im Alkylrest oder ein Gemisch dieser sauren Ester,
,(Bb) eine Peroxydverbindung, insbesondere Natriumpersulfat, und
(Cc) einen Siloxanoxyalkylen-Copolymerisat mit einem Trübungspunkt bei 25 bis 50°C enthält.

12. Hilfsmittel gemäss einem der Ansprüche 2 bis 11, dadurch gekennzeichnet, dass als Komponente (D) eine organische komplexbildende Verbindung, vorzugsweise eine basische Stickstoffverbindung, welche mindestens zwei stickstoffgebundene Phosphonatmethyl- oder Carboxymethylgruppen enthält, verwendet wird.

13. Hilfsmittel gemäss Anspruch 12, dadurch gekennzeichnet, dass als Komponente (D) Aethylendiamintetraessigsäure oder deren wasserlösliche Salze verwendet werden.

14. Hilfsmittel gemäss einem der Ansprüche 3 bis 13, dadurch gekennzeichnet, dass es als Komponente (E) Propylenglykol enthält.

15. Hilfsmittel gemäss einem der Ansprüche 1 bis 14, dadurch gekennzeichnet, dass es, bezogen auf das Mittel,
5 bis 60 Gewichtsprozent der Komponente (A),
10 bis 80 Gewichtsprozent der Komponente (B),
0,5 bis 10 Gewichtsprozent der Komponente (C),
0 bis 50,vorzugsweise 10 bis 25 Gewichtsprozent der Komponente (D) und
0 bis 50,vorzugsweise 10 bis 40 Gewichtsprozent der Komponente (E) enthält.

16. Verwendung des Hilfsmittels gemäss einem der Ansprüche 1 bis 15 bei der Entschlichtung von cellulosehaltigen Fasermaterialien.

17. Verfahren zur Entschlichtung von cellulosehaltigen Materialien, dadurch gekennzeichnet, dass man diese Materialien in wässerigem alkalischem Medium in Gegenwart eines Hilfsmittelgemisches behandelt, das mindestens
(A) ein anionisches Tensid
(B) ein anorganisches Oxydationsmittel und
(C) ein Siloxanoxyalkylen-Copolymerisat enthält.

18. Verfahren gemäss Anspruch 17, dadurch gekennzeichnet, dass das Hilfsmittel zusätzlich als Komponente (D) eine Verbindung, welche mit Metallionen wasserlösliche, farblose Komplexe bildet, und als Komponente (E) ein polares organisches Lösungsmittel enthält.

19. Verfahren gemäss einem der Ansprüche 17 und 18, dadurch gekennzeichnet, dass man das Hilfsmittel in einer Menge von 2 bis 30 g, vorzugsweise 5 bis 20 g, pro Liter Flotte verwendet.

20. Verfahren gemäss einem der Ansprüche 17 bis 19, dadurch gekennzeichnet, dass man die Behandlungsflotte kontinuierlich auf das cellulosehaltige Fasermaterial aufbringt und dieses nach der Abquetschung einer Dampfbehandlung unterwirft.

21. Verfahren gemäss Anspruch 17, dadurch gekennzeichnet, dass vor, während oder nach der Entschlichtung zusätzlich eine Bleiche des cellulosehaltigen Materials durchgeführt wird.

22. Verfahren gemäss Anspruch 21, dadurch gekennzeichnet, dass der Bleichprozess während oder nach dem Entschlichtungsvorgang durchgeführt wird.

23. Verfahren gemäss Anspruch 22, dadurch gekennzeichnet, dass der Bleichprozess während oder nach dem Entschlichtungsvorgang gemäss einem Kaltlagerverfahren durchgeführt wird.

24. Verfahren gemäss einem der Ansprüche 21 bis 23, dadurch gekennzeichnet, dass die Bleiche in Gegenwart von Wasserstoffperoxid durchgeführt wird.

25. Verfahren gemäss einem der Ansprüche 21 bis 24, dadurch gekennzeichnet, dass die Bleiche in Gegenwart von Magnesiumchlorid und einem nicht-ionogenen Tensid oder einer Mischung aus nicht-ionogenen Tensiden und anionischen Tensiden durchgeführt wird.

26. Verfahren gemäss Anspruch 25, dadurch gekennzeichnet, dass das nicht-ionogene Tensid ein Polyaddukt von 2 bis 15 Mol Aethylenoxyd an 1 Mol eines Fettalkohols mit 8 bis 22 Kohlenstoffatomen oder an 1 Mol eines Alkylphenols mit 4 bis 12 Kohlenstoffatomen im Alkylteil oder eine Mischung dieser Polyaddukte ist und das anionische Tensid ein sulfoniertes 1-Benzyl-2-alkylbenzimidazol mit 8 bis 22 Kohlenstoffatomen im Alkylrest ist.
